# EUROPÄISCHE PATENTSCHRIFT

(11) **EP 1 861 862 B1**
(45) Veröffentlichungstag und Bekanntmachung des Hinweises auf die Patenterteilung: **27.05.2009**
(21) Anmeldenummer: 06706032.7
(22) Anmeldetag: 21.03.2006
(51) Int. Cl.: H01J 9/02, H01J 9/24, H01J 61/073, H01J 61/36

(54) **VERFAHREN ZUR HERSTELLUNG EINER ELEKTRODE UND ENTLADUNGSLAMPE MIT EINER DERARTIGEN ELEKTRODE**
METHOD FOR PRODUCING AN ELECTRODE AND GAS DISCHARGE LAMP HAVING AN ELECTRODE OF THIS TYPE
PROCEDE DE FABRICATION D'UNE ELECTRODE ET LAMPE A DECHARGE COMPORTANT UNE TELLE ELECTRODE

(30) Priorität: 22.03.2005 DE 102005013760
(43) Veröffentlichungstag der Anmeldung: 05.12.2007
(73) Patentinhaber: Osram Gesellschaft mit beschränkter Haftung, 81543 München (DE)
(72) Erfinder: BECKER, Jürgen, 13589 Berlin (DE); LIU, Jianping, Ersha Island, Guangzhou 510100 (CN)
(86) Internationale Anmeldenummer: PCT/DE2006/000496
(87) Internationale Veröffentlichungsnummer: WO 2006/099849

(56) Entgegenhaltungen:
- EP-A- 1 148 534
- EP-A- 1 548 788
- US-A- 4 525 379
- US-A1- 2001 048 274

## Beschreibung

### Technisches Gebiet

Die Erfindung betrifft ein Verfahren zur Herstellung einer Elektrode gemäß dem Oberbegriff des Patentanspruchs 1.

### Stand der Technik

Derartige mit einer Elektrodenspitze versehene Elektroden finden beispielsweise in Entladungslampen Verwendung. Das Verfahren zur Elektrodenherstellung besteht im Wesentlichen aus der pulvermetallurgischen Herstellung eines Elektrodenrohlings, einem Sinterprozess und dem anschließenden mechanischen Umformen des Rohlings auf den gewünschten Elektrodendurchmesser. Das Umformen der Rohlinge erfolgt beispielsweise durch Walzen auf einer Mehrfachwalze oder durch Hämmern auf Rundhämmermaschinen. Hierbei wird der Durchmesser des Rohlings unter gleichzeitiger Längung des Materials reduziert. Für Elektroden mit kleinerem Durchmesser wird der Rohlingdurchmesser ab etwa 4 mm durch einen Ziehprozess weiter verringert. Es hat sich gezeigt, dass das Ziehen auf dünne Durchmesser eine längsgerichtete Faserstruktur und dadurch eine extreme Störung der Gefügestruktur innerhalb der Elektrode verursacht, da die Korngrenzenstrukturen parallel zur Längsachse des Rohlings verlaufen und zwar nicht nur im Bereich des Elektrodenschaftes sondern auch im Bereich der Elektrodenspitze. Nach dem Erzeugen der Elektrodenspitze durch aus dem allgemeinen Stand der Technik bekannte Formgebungsverfahren, wie beispielsweise durch Rundschleifen oder chemisches Abtragen mündet die Korngrenzenstruktur an der schrägen Fläche der Elektrodenspitze.

Zur Verbesserung der Korngrenzenstruktur im Bereich der Elektrodenspitze ist es aus der DE 197 38 574 A1 der Anmelderin bekannt, die Elektrodenspitze durch radiales Umformen, beispielsweise mittels profilierten Hämmerbacken auszubilden. Diese Lösung ermöglicht eine der Kontur der Elektrodenspitze folgende Korngrenzenstruktur, da die Elektrodenspitze nicht durch mechanisches oder chemisches Abtragen erzeugt wird. Nachteilig bei derartigen Elektroden ist, dass die endgültige Gefügestruktur und Reinheit der Elektrodenspitze erst beim Betrieb der Lampe aufgrund einer durch die Temperatureinwirkung der Gasentladung verursachten Rekristallisation des Gefüges erreicht wird. Das heißt, am Anfang der Betriebsdauer weisen derartige Elektroden eine langkristalline, faserartige Gefügestruktur auf, die zu schlechten Zündeigenschaften und einem ungünstigen Bogenansatz führen.

Die EP 1 148 534 A1 offenbart eine stabförmige Elektrode für eine Entladungslampe, deren entladungsseitiges Ende mit einer Wendel überzogen ist. Diese Wendel ist mit dem halbkugelförmigen Elektrodenende verschmolzen.

### Darstellung der Erfindung

Der Erfindung liegt die Aufgabe zugrunde, ein Verfahren zur Herstellung einer Elektrode bzw. Stromzuführung sowie eine Lampe mit einer derartigen Elektrode bzw. Stromzuführung zu schaffen, bei denen gegenüber herkömmlichen Lösungen ein verbessertes Betriebsverhalten ermöglicht ist.

Diese Aufgabe wird hinsichtlich des Verfahrens zur Herstellung einer Elektrode bzw. Stromzuführung durch die Merkmale des Anspruchs 1 gelöst. Eine besonders vorteilhafte Ausführung der Erfindung ist in demabhängigen Anspruch beschrieben.

Bei dem erfindungsgemäßen Verfahren zur Herstellung einer Elektrode, wird das Gefüge zumindest eines Abschnitts der Elektrode mittels hochenergetischer Strahlung, vorzugsweise Laserstrahlung, zumindest teilweise umgewandelt. Aufgrund der Temperatureinwirkung der hochenergetischen Strahlung auf diesen Elektrodenabschnitt vereinigen sich die faserförmigen, langkristallinen Gefügebereiche zu kompakten, dichten Einheiten - mit anderen Worten - eine definierte Rekristallisation des Gefüges des Elektrodenabschnitts findet statt. Diese Rekristallisation bewirkt ein grobkristallines Gefüge im Bereich dieses Elek-trodenabschnitts. Dadurch weist dieser Elektrodenabschnitt eine dem Betriebszustand der Lampe im Wesentlichen entsprechende Gefügestruktur und Reinheit auf Der vorgenannte Elektrodenabschnitt umfasst vorzugsweise das entladungsseitige Ende der Elektrode. Die vorgenannte Gefügestruktur des entladungsseitigen Endes der Elektrode bleibt dadurch im Betrieb der Lampe stabil und es werden gute Zündeigenschaften sowie ein guter Bogenansatz gewährleistet. Dadurch ermöglicht die erfindungsgemäße Elektrodenspitze gegenüber dem Stand der Technik gemäß der EP 0 858 098 B1 bereits am Anfang der Lebensdauer der Lampe ein optimales Zündverhalten und eine gute Lichtbogenausbildung. Weiterhin wird aufgrund der Temperatureinwirkung eine hohe Reinheit der Elektrode erreicht.

Vorzugsweise wird das Kristallgefüge durchgängig umgewandelt. Dadurch liegt auch nach längerem Betrieb der Entladungslampe eine definierte, grobkörnige Gefügeoberfläche des Elektrodenabschnitts vor.

Bei dem erfindungsgemäßen Verfahren zur Herstellung einer Stromzuführung, wird das Gefüge zumindest eines Abschnitts der Stromzuführung mittels hochenergetischer Strahlung, vorzugsweise Laserstrahlung, zumindest teilweise umgewandelt. Beispielsweise wird mittels der hochenergetischen Strahlung ein Oberflächenabschnitt der Stromzuführung behandelt, um zum Beispiel auf der Oberfläche haftende Verunreinigungen abzudampfen oder um die Oberfläche der Stromzuführung zu glätten oder um das Kristallgefüge der Stromzuführung an ihrer Oberfläche umzuwandeln und dadurch das so genannte Anglasungsverhalten der Stromzuführung zu verbessern, das heißt, die Haftung der Stromzuführung an dem sie umgebenden Glas des Lampengefäßes und somit die Gefahr der Rissbildung im Lampengefäß aufgrund unterschiedlicher thermischer Ausdehnungskoeffizienten von Glas- und Stromzuführungsmaterial zu verringern. Die Stromzuführung ist vorzugsweise als Draht aus Molybdän, Wolfram oder einer Legierung von Molybdän oder Wolfram ausgebildet.

Eine erfindungsgemäß hergestellte Entladungslampe hat zumindest eine Elektrode und zumindest eine Stromzuführung, wobei das Gefüge zumindest eines Abschnitts der Elektrode bzw. der Stromzuführung mittels hochenergetischer Strahlung, vorzugsweise Laserstrahlung, zumindest teilweise umgewandelt ist.

Als besonders vorteilhaft hat es sich erwiesen, wenn ein Elektrodenabschnitt ein dem Betriebszustand der Entladungslampe im Wesentlichen entsprechendes Gefüge aufweist.

Gemäß dem Ausführungsbeispiel der Erfindung hat dieser Elektrodenabschnitt ein grobkristallines Gefüge.

Vorzugsweise hat dieser Elektrodenabschnitt eine dem Betriebszustand der Lampe im Wesentlichen entsprechende Reinheit. Dadurch werden Schwärzungen im Entladungsgefäß auf ein Minimum reduziert und die Lebensdauer der Entladungslampe wesentlich verlängert.

Bei dem erfindungsgemäßen Ausführungsbeispiel ist dieser Elektrodenabschnitt mittels hochenergetischer Strahlung, vorzugsweise Laserstrahlung hergestellt.

Bei dem vorgenannten Elektrodenabschnitt handelt es sich um das entladungsseitige Ende der Elektrode. Die Erfindung wird vorzugsweise auf stabförmige Wolframelektroden, insbesondere für Hochdruckentladungslampen angewandt.

### Kurze Beschreibung der Zeichnungen

Nachstehend wird die Erfindung anhand eines bevorzugten Ausführungsbeispiels näher erläutert. Es zeigen:
- Figur 1: eine schematische Darstellung einer erfindungsgemäß hergestellte Entladungslampe und
- Figur 2: eine vergrößerte Darstellung einer Elektrode aus Figur 1.

### Bevorzugte Ausführungen der Erfindung

Bei der in Figur 1 gezeigte Lampe handelt es sich um eine Hochdruckentladungslampe 1, wie sie beispielsweise in Fahrzeugscheinwerfern oder Projektoren Verwendung findet. Diese besitzt ein Entladungsgefäß 2 aus Quarzglas mit einem Innenraum 4 und zwei diametral angeordneten, abgedichteten Endabschnitten 6, 8, die als Glaseinschmelzungen 10, 12 ausgebildet sind und jeweils eine Stromzuführung 14 aufweisen, die mit gasdicht in den Glaseinschmelzungen 10, 12 der Entladungslampe 1 eingebetteten, etwa rechteckigen Molybdänfolien 16, 18 verschweißt sind. In den Innenraum 4 ragen zwei diametral angeordnete, etwa stiftförmige Elektroden 20, 22 aus mit ThO₂ dotiertem Wolfram, die jeweils mit einer der Molybdänfolien 16, 18 verschweißt sind und zwischen denen sich während des Lampenbetriebs eine Gasentladung ausbildet. In dem Innenraum 4 des Entladungsgefäßes 2 ist eine ionisierbare Füllung eingeschlossen, die aus hochreinem Xenongas und mehreren Metallhalogeniden besteht. Die Elektroden 20, 22 haben jeweils einen in der Glaseinschmelzung 10 bzw. 12 eingebetteten als Elektrodenschaft 24 ausgebildeten ersten Endabschnitt 26. An einem zweiten Endabschnitt 28 sind die Elektroden 20, 22 mit einer Elektrodenspitze 30 versehen. Das Gefüge der Elektrodenspitzen 30 ist mittels hochenergetischer Strahlung zumindest teilweise umgewandelt. Bei dem Ausführungsbeispiel wird die hochenergetische Strahlung mittels Laser in die Elektrodenspitzen 30 eingebracht. Aufgrund der Temperatureinwirkung der Laserstrahlung auf der Elektrodenspitze 30 vereinigen sich die faserförmigen, langkristallinen Gefügebereiche zu kompakten, dichten Einheiten - mit anderen Worten - eine definierte Rekristallisation des Gefüges der Elektrodenspitze 30 findet statt. Die Rekristallisation bewirkt ein relativ grobkristallines Gefüge im Bereich der Elektrodenspitze 30. Dadurch weist diese eine dem Betriebszustand der Entladungslampe 1 im Wesentlichen entsprechende Gefügestruktur und Reinheit auf. Diese Gefügestruktur der Elektrodenspitze 30 bleibt im Betrieb der Lampe 1 stabil und hat gute Zündeigenschaften sowie einen vorteilhaften Bogenansatz. Die erfindungsgemäße Elektrodenspitze 30 ermöglicht gegenüber dem Stand der Technik gemäß der EP 0 858 098 B1 bereits am Anfang der Lampenlebensdauer ein optimales Zündverhalten und eine gute Lichtbogenausbildung. Weiterhin wird aufgrund der Temperatureinwirkung der Laserstrahlung eine hohe Reinheit der Elektroden 20, 22 erreicht.

Gemäß Figur 2, die eine vergrößerte Darstellung der Elektrode 20 aus Figur 1 zeigt, verjüngt sich der zylindrische Elektrodenschaft 24 kegelstumpfförmig zu der Elektrodenspitze 30, deren Kegelmantelfläche 32 entladungsseitig in einer etwa kreisförmigen Stirnfläche 34 mündet. Dadurch wird ein guter Bogenansatz der Entladungslampe 1 erreicht. Die Elektrodenspitze 30 wird mittels der Laserstrahlung während der Gefügeumwandlung hergestellt und besitzt die in Figur 1 erläuterte Gefügestruktur.

Eine erfindungsgemäß hergestellte Elektrode 20, 22 ist nicht auf die beschriebene Formgebung der Elektrodenspitze 30 durch Laserstrahlung beschränkt, vielmehr kann die Elektrodenspitze 30 mittels jeder aus dem allgemeinen Stand der Technik bekannten Umformtechnik, insbesondere durch Schleifen, Ätzen, Hämmern oder dergleichen in beliebigen geometrischen Formen ausgebildet sein. Außerdem kann das entladungsseitige Ende 30 der Elektroden 20, 22 auch verdickt anstatt zugespitzt ausgebildet sein. Weiterhin kann die erfindungsgemäße Gefügeumwandlung des Elektrodenabschnitts 30 vor oder nach dem Verschweißen der Elektrode 20, 22 mit der Molybdänfolie 16, 18 erfolgen.

Offenbart sind eine Lampe 1 mit zumindest einer Elektrode 20, 22, die einen Elektrodenschaft 24 und ein entladungsseitiges Elektrodenende 30 aufweist sowie ein Verfahren zur Herstellung einer derartigen Elektrode 20, 22. Erfindungsgemäß ist das Gefüge eines Abschnitts der Elektroden mittels hochenergetischer Strahlung, vorzugsweise Laserstrahlung zumindest teilweise umgewandelt.

### Bezugszeichenliste

- 1: Lampe
- 2: Entladungsgefäß
- 4: Innenraum
- 6: Endabschnitt
- 8: Endabschnitt
- 10: Glaseinschmelzung
- 12: Glaseinschmelzung
- 14: Stromzuführung
- 16: Molybdänfolie
- 18: Molybdänfolie
- 20: Elektrode
- 22: Elektrode
- 24: Elektrodenschaft
- 26: Endabschnitt
- 28: Endabschnitt
- 30: Elektrodenspitze
- 32: Kegelmantelfläche
- 34: Stirnfläche

## Patentansprüche

1. Verfahren zur Herstellung einer stabförmigen Elektrode (20, 22) für eine Entladungslampe, **dadurch gekennzeichnet, dass** zumindest am entladungsseitigen Ende (30) der Elektrode (20, 22) ein faserförmiges, langkristallines Gefüge der Elektrode (20, 22) mittels hochenergetischer Strahlung in ein grobkristallines Gefüge umgewandelt wird.

2. Verfahren nach Anspruch 1, wobei die hochenergetische Strahlung Laserstrahlung ist.

## Claims

1. Method for producing a rod-shaped electrode (20, 22) for a discharge lamp, **characterized in that** a fibrous, long-crystalline structure of the electrode (20, 22) is converted into a coarse-crystalline structure by means of high-energy radiation at least at the discharge-side end (30) of the electrode (20, 22).

2. Method according to Claim 1, the high-energy radiation being laser radiation.

## Revendications

1. Procédé de fabrication d'une électrode (20, 22) en forme de barreau pour une lampe à décharge, **caractérisé en ce que** l'on transforme, au moins à une extrémité (30) du côté de la décharge de l'électrode (20, 22), une texture fibreuse et à cristaux longs de l'électrode (20, 22) en une texture à cristaux grossiers au moyen d'un rayonnement de grande énergie.

2. Procédé selon la revendication 1, dans lequel le rayonnement de grande énergie est un rayonnement laser.
